# EUROPÄISCHE PATENTSCHRIFT

(11) **EP 1 069 235 B1**
(45) Veröffentlichungstag und Bekanntmachung des Hinweises auf die Patenterteilung: **02.04.2003**
(21) Anmeldenummer: 99113193.9
(22) Anmeldetag: 08.07.1999
(51) Int. Cl.: D21F 1/00

(54) **Transferband für eine Papiermaschine**
Transfer belt for a paper machine
Bande de transfert pour une machine à papier

(43) Veröffentlichungstag der Anmeldung: 17.01.2001
(73) Patentinhaber: Thomas Josef Heimbach Gesellschaft mit beschränkter Haftung & Co., D-52353 Düren (DE)
(72) Erfinder: Best, Walter, Dr., 52351 Düren (DE)
(74) Vertreter: Paul, Dieter-Alfred, Dipl.-Ing.

(56) Entgegenhaltungen:
- EP-A- 0 547 816
- EP-A- 0 576 115
- EP-A- 0 786 551

## Beschreibung

Die Erfindung betrifft ein flüssigkeitsundurchlässiges Transferband für eine Papiermaschine mit einem Träger und mit einer Beschichtung auf wenigstens einer Flachseite.

Moderne Papiermaschinen erreichen immer höhere Geschwindigkeiten. In den nächsten Jahren werden Geschwindigkeiten von mehr als 2000 m/min erwartet. Solch hohe Geschwindigkeiten machen es erforderlich, daß die Papierbahn beim Durchlauf durch die Pressen- und Trockenpartie der Papiermaschine an keiner Stelle ohne Unterstützung ist. In der Pressenpartie ist eine vollständige Unterstützung der Papierbahn mit Hilfe der dort umlaufenden Preßfilze in den meisten Fällen nicht gegebenen. Um die Papierbahn auch in den Bereichen, in denen keine Unterstützung durch den Preßfilz gegeben ist, zu führen - dies gilt insbesondere für den Übergangsbereich zur Trockenpartie -, werden sogenannte Transferbänder (transferbeits) eingesetzt, die die Papierbahn durch eine oder mehrere Pressen der Pressenpartie zusammen mit dem jeweils zugehörigen Preßfilz hindurchführen und nach Ablösung des Preßfilzes von der Papierbahn bis zu einer Stelle führen, wo die Papierbahn meist unter Zuhilfenahme einer Saugwalze von dem Transferband abgelöst und von einem in der Trockenpartie umlaufenden Trockensieb übernommen wird. Beispiele für die Führung von Transferbändern in der Pressenpartie einer Papiermaschine sind der US-A-4,483,745 sowie den Figuren 1 bis 3 der EP-A-0 576 115 zu entnehmen.

In den weiteren Figuren und der zugehörigen Beschreibung dieses Dokuments ist ein Transferband beschrieben, das einen als Gewebe ausgebildeten Träger aufweist, welcher die Strukturfestigkeit des Transferbandes sicherstellt. Auf der für die Anlage der Papierbahn vorgesehenen FlachSeite ist eine flüssigkeitsundurchlässige Beschichtung aus einem polymeren Material, beispielsweise einem Acryloder Polyurethanharz, vorgesehen, in das das Trägergewebe teilweise eingelassen ist. Auf der anderen Flachseite kann auf den Träger ein Faservlies aufgenadelt sein.

Ein Transferband muß zwei sich widersprechende Forderungen erfüllen. Zum einen muß das Transferband eine ausreichende Haftkraft auf die Papierbahn ausüben, damit die Papierbahn sich in dem Bereich, wo der Preßfilz abhebt nicht von dem Transferband löst. Zum anderen muß die Haftkraft in dem Bereich, wo die Papierbahn von dem Transferband abgehoben wird, so gering sein, daß die Abnahme nicht behindert wird. Mit dem Transferband nach EP 0 576 115 wird versucht, diesen Forderungen durch eine Aufrauhung der für die Anlage der Papierbahn vorgesehenen Oberfläche nachzukommen. Zur Erläuterung der Wirkung der Aufrauhung wird angegeben, daß die Rauheit der Oberfläche im Pressenspalt einer Presse abnehme und folglich die Oberfläche glatter werde, so daß sich ein dünner Wasserfilm zwischen Papierbahn und Oberfläche bilde. Hierdurch entstehe zwischen beiden eine höhere Haftkraft als zwischen Papierbahn und Preßfilz mit der Folge, daß die Papierbahn dem Transferband nach verlassen des Pressenspaltes folge. Die Haftkraft sei größer als die zum Preßfilz, auch wenn dieser ein geringes Vakuum aufgrund der Expansion nach dem Pressenspalt ausübe. Hinzu komme, daß die von dem Transferband erzeugte Vakuumkraft aufgrund dessen Expansion eine längere Zeit anhalte als die vom Preßfilz ausgehende. Diese Expansion habe aber auch zur Folge, daß die Rauhigkeit der Oberfläche wiederhergestellt werde, was ein Aufbrechen des Wasserfilms und damit ein Nachlassen der Haftkraft zur Folge habe. Zudem könne es möglich sein, daß Luft in die Vertiefungen der Oberfläche des Transferbandes beim Eintritt in den Pressenspalt eingeschlossen und komprimiert werde. Nach dem Pressenspalt expandiere die komprimierte Luft, was dazu beitrage, den Wasserfilm aufzubrechen und damit die Haftkraft herabzusetzen. Dies könnte noch unterstützt werden durch Bereiche hoher und niedriger Hydrophobilität bzw. Hydrophilität.

Mit dem bekannten Transferband wird gleichwohl noch keine befriedigende Haftung der Papierbahn erzielt, so daß es beim Abheben des Preßfilzes von der Papierbahn zu deren Mitnahme kommt, die Papierbahn sich also von dem Transferband löst. Offenbar sind die in der EP-A 0 576 115 beschriebenen Effekte, die die Haftung der Papierbahn auf dem Transferband gewährleisten sollen, nicht ausreichend. Dies hängt möglicherweise damit zusammen, daß die Papierbahn - mikroskopisch gesehen - nur auf den Spitzen der Rauhigkeitserhebungen aufliegt.

Daneben sind Entwässerungsbänder für Papiermaschinen bekannt, die flüssigkeitsdurchlässig sind. Bei dem Entwässerungsband nach EP-A-0 786 551 sind Durchgangskanäle vorhanden, über die das aus der Papierbahn ausgepreßte Wasser abgeleitet werden kann. Die Durchgangskanäle werden durch miteinander in Verbindung stehender Hohlräume gebildet, die bei der Herstellung der Materialbahn durch Herauslösen von löslichen Teilchen aus der Kunststoffschicht entstehen. In der EP-A-0 547 816 ist ein flüssigkeitsdurchlässiger Preßfilz offenbart, der in besonderer Weise aufgebaut ist, um mit ihm das sogenannte Impulstrocknen durchführen zu können. Dabei wird besonderer Wert darauf gelegt, daß sich der Preßfilz gut von der Papierbahn lösen läßt.

Der Erfindung liegt die Aufgabe zugrunde, ein Transferband so zu gestalten, daß eine gute Haftung der Papierbahn gewährleistet ist, so daß das Abheben des Preßfilzes nicht zu einem Lösen der Papierbahn von dem Transferband führt.

Diese Aufgabe wird erfindungsgemäß dadurch gelöst, daß die Beschichtung eine Innenschicht und eine dazu benachbarte Außenschicht aufweist, wobei die Außenschicht eine porige Struktur mit zur Außenseite hin offenen Hohlräumen aufweist. Grundgedanke der Erfindung ist es somit, einen zumindest zweischichtigen Aufbau der Beschichtung vorzusehen, wobei die Innenschicht vorzugsweise elastisch und flüssigkeitsundurchlässig sein und die Außenschicht eine porige Struktur haben soll. Es hat sich gezeigt, daß hierdurch die Haftung der Papierbahn nach dem Verlassen des Pressenspaltes wesentlich verbessert ist und es selbst dort, wo der Preßfilz abhebt, nicht zu einem Ablösen der Papierbahn von dem Transferband kommt.

Dies beruht offenbar auf zwei Wirkungsmechanismen. Zum einen wird der Papierbahn eine flächige und glatte Auflage angeboten, die nur durch die Öffnungen der Hohlräume unterbrochen ist. Dies verbessert die Haftung und fördert auch die Bildung eines Flüssigkeitsfilms, der die Haftung unterstützt. Zum anderen erzeugen die Hohlräume zusätzlich ein Vakuum, das der Neigung zum Ablösen der Papierbahn entgegenwirkt. Dies entsteht dadurch, daß die Hohlräume beim Eintreten in den Pressenspalt komprimiert und hierdurch Wasser und Luft, das in den Hohlräumen vorhanden ist, weitestgehend ausgepreßt wird und daß die Hohlräume nach dem Verlassen des Pressenspalts wieder expandieren und hierdurch Saugkräfte erzeugen, die das Anhaften der Papierbahn an dem Transferband begünstigen. Hinzu kommt, daß diese Saugkräfte auch eine Wiederbefeuchtung der Papierbahn vermeiden helfen.

Es hat sich gezeigt, daß die verbesserte Anhaftung der Papierbahn an dem Transferband nicht zu Problemen bei der Abnahme der Papierbahn führt, da die in den Papiermaschinen vorhandenen Saugwalzen ausreichend Saugkraft entwikkeln, um die Papierbahn abzuheben und einem anderen Band, beispielsweise einem Trockensieb, zuzuführen. Entsprechend kommt dem Aufbrechen des Flüssigkeitsfilms nicht die Bedeutung zu, die ihm bei der Konstruktion des Transferbandes nach der EP-A-0 576 115 zugemessen worden ist und die zu einer Oberflächengestaltung geführt hat, die aufgrund ihrer Rauhigkeit das Aufbrechen des Flüssigkeitsfilms fördert.

Was die Ausbildung des Trägers angeht, ist es für die Funktion des Transferbands von Vorteil, wenn es in Längsrichtung eine gewisse Elastizität hat, damit die Elastizität der Innenschicht auch in Längsrichtung ausgenutzt wird. Vorzugsweise sollte das spezifische Modul des Trägers ≤ 70 N/tex sein. Dabei sollte ein Material verwendet werden, das bei Zugspannungen von 4 bis 8 daN/cm des Trägers in Breitenrichtung elastisch ist. Hierfür kommen insbesondere entsprechend elastisch eingestellte Materialien wie PBT, PES, PA6, PA6.6, PA6.10, PA6.12, PA11, PA12 und PTT in Frage, wobei diese Materialien auch miteinander kombiniert werden können.

Der Träger sichert - wie bei allen Bändern für eine Papiermaschine - die Strukturfestigkeit des Transferbandes. Hierfür kann der Träger aus Fäden aufgebaut sein, beispielsweise in Form eines Gewebes, Gewirkes oder Fadengeleges. Es kommen aber auch entsprechend fest ausgebildete Faservliese, beispielsweise in imprägnierter oder komprimierter Form, in Frage, wobei sie nach Möglichkeit eine gleichmäßige Dicke aufweisen sollten. Auf der Seite, auf der die Beschichtung aufgebracht wird, sollte die Oberfläche glatt, z.B. geschliffen, ausgebildet sein. Um eine feste Verbindung zwischen Träger und Beschichtung herzustellen, ist es von Vorteil, wenn der Träger in die Beschichtung wenigstens teilweise eingebettet ist. Auch eine vollständige Einbettung ist möglich.

Als Material für die Innenschicht kommen natürliches Gummi oder ein Elastomer in Frage. Besonders geeignet sind Silikonelastomer, Polyesterelastomer und Polyurethan. Bevorzugt sollte die Härte der Innenschicht zwischen 85 und 95 Shore A haben.

In die Innenschicht können zusätzlich anorganische Füllpartikel, beispielsweise TiO₂ oder Ton eingelagert werden, um deren Härte zu beeinflussen. Für die Funktion der Innenschicht ist es von Vorteil, wenn sie eine Dickentoleranz von maximal 100 µm hat. Zur Erreichung einer solchen Dickentoleranz kann sie vor dem Auftrag der Außenschicht entsprechend abgedreht und geschliffen werden.

Als Material für die Außenschicht kommt vorzugsweise Polyurethan und/oder Silikonelastomer und/oder Polyesterelastomer in Frage. Bei Verwendung solcher oder anderer Kunststoffmaterialien können die Hohlräume in an sich bekannter Weise dadurch hergestellt werden, daß auf sie lösliche Partikel aufgestreut und in sie eingelagert werden, welche mit einem Lösungsmittel herausgelöst werden können, gegenüber dem die Außenschicht beständig ist (vgl. EP-A 0 786 551). Hierfür sind insbesondere wasserlösliche Partikel in Form von Salzen wie NaCl, KCl und/oder CaCO₃ geeignet. Die Partikel sollten einen Durchmesser von ≤ 2 µm haben, um entsprechend große Hohlräume zu erzeugen.

Zur Verbesserung der Verschleißfestigkeit der Außenschicht ist vorgeschlagen, sie auf ihre Oberfläche mit einer Schicht aus Nanopartikeln zu versehen. Diese bisher in der Chemie als Pigmente für Farbeffekte, Kosmetika und Datenspeicherschichten eingesetzten Partikel, deren Partikelgrößen im Nanobereich liegen, schützen die Außenschicht wirksam gegen Verschleiß, insbesondere wenn die Nanopartikel beispielsweise aus SiO₂ oder Metallen bestehen. Die Nanopartikel können in einer Suspension aus einem Wasser-Alkohol-Gemisch aufgetragen werden, wobei das Gemisch dann verdampft wird. Bereichsweise können die Nanopartikel mit Fluorkohlenstoffketten versehen werden, um Flächenbereichen der Außenschicht einen hydrophoben Charakter zu geben und hierdurch die Ablösung der Papierbahn von dem Transferband zu erleichtern.

Eine weitere Alternative für die Herstellung der Außenschicht besteht darin, eine elektronenstrahlgehärtete Präpolymer-Emulsion zu verwenden. Hierfür kommen insbesondere Silikone oder Polyurethane in Frage, die in einem Wasser-Tensid-Gemisch emulgiert sind, das bei der Elektronenstrahlhärtung verdampft wird.

Schließlich ist nach der Erfindung vorgesehen, daß die Außenschicht außenseitig aus Materialien besteht, die Bereiche unterschiedlicher Hydrophilie bzw. Hydrophobie bilden. Beides soll das Ablösen der Papierbahn von dem Transferband erleichtern, wobei die Bereiche und die Unterschiede bezüglich der Hydrophilie bzw. Hydrophobie so angeordnet und ausgebildet sein sollen, daß immer noch eine ausreichende Haftung der Papierbahn im Bereich des Abhebens des Preßfilzes gesichert ist.

In der Zeichnung ist die Erfindung anhand von schematisch dargestellten Ausführungsbeispielen näher veranschaulicht. Es zeigen:
- Figur 1: einen teilweisen Längsschnitt durch ein Transferband für eine Papiermaschine;
- Figur 2: einen Längsschnitt durch eine erste Ausbildung der Außenschicht des Transferbandes gemäß Figur 1;
- Figur 3: einen Längsschnitt durch eine zweite Ausbildung einer Außenschicht des Transferbandes gemäß Figur 1 und
- Figur 4: einen Längsschnitt durch eine dritte Ausführungsform einer Außenschicht des Transferbandes gemäß Figur 1.

Das in Figur 1 zu sehende Transferband 1 weis einen Träger 2 auf, der in diesem Fall aus einem Gewebe unter Verwendung von Polyamidfäden besteht. Der Träger 2 weist obenseitig eine Innenschicht 3 und untenseitig eine Basisschicht 4 auf, wobei der Träger 2 in beiden Schichten 3, 4 eingebettet ist. Innenschicht 3 und Basisschicht 4 bestehen aus einem Silikonelastomer.

Auf die Oberseite der Innenschicht 3 ist eine Außenschicht 5 aufgebracht, die eine porige Struktur und eine glatte Oberfläche 6 hat. Die Oberfläche 6 ist für die Anlage einer Papierbahn vorgesehen, während die Unterseite der Basisschicht 4 über die Walzen einer Papiermaschine läuft.

Bei dem Ausführungsbeispiel gemäß Figur 2 besteht die Außenschicht 5 im wesentlichen aus einer gegossenen Polyurethanschicht 7. Um in dieser Polyurethanschicht 7 zur Außenseite hin offene Hohlräume - beispielhaft mit 8 bezeichnet - zu erzeugen, sind in das Polyurethanmaterial vor dem Auftrag Salzpartikel - beispielhaft mit 9 bezeichnet - gleichmäßig verteilt und in einer durchschnittlichen Größe < 2 µm eingelagert worden. Nach Ausbildung der Polyurethanschicht 7 auf der Innenschicht 3 sind diejenigen Salzpartikel 9 mittels Wasser herausgewaschen worden, die nicht vollständig von der Polyurethanschicht 7 umschlossen waren, also Verbindung zur Außenseite hatten. Auf diese Weise sind Hohlräume 8 entstanden, deren Tiefe der vorherigen Eindringtiefe der Salzpartikel 9 entspricht. Diejenigen Salzpartikel 9, die mit Abstand zur Oberfläche 6 eingelagert waren, sind nicht herausgelöst worden und deshalb noch in der Polyurethanschicht 7 vorhanden.

Die Hohlräume 8 unterbrechen zwar die Oberfläche 6. Gleichwohl bleiben zwischen den Öffnungen der Hohlräume Bereiche der Oberfläche 6, die in einer Ebene liegen sowie untereinander verbunden und glatt sind. Der Papierbahn wird somit eine große Anlagefläche angeboten, wodurch eine entsprechend hohe Haftkraft entsteht. Die Hohlräume 8 erzeugen aufgrund ihrer Expansion nach Durchlaufen des Pressenspaltes einen Unterdruck, der die Haftung der Papierbahn an der Oberfläche 6 unterstützt.

Bei dem in Figur 3 dargestellten Ausführungsbeispiel einer Außenschicht 5 ist das Ausgangsmaterial ebenfalls Polyurethan. Dieses Material ist jedoch hierbei in Pulverform aufgetragen und dann gesintert worden, so daß sich auch hier eine Polyurethanschicht 10 mit glatter Oberfläche 11 ausgebildet hat. In das Polyurethanpulver waren Salzpartikel eingelagert (vgl. insoweit das in der EP-A 0 786 551 beschriebene Verfahren), die dann durch einen Waschprozeß vollständig herausgelöst worden sind, so daß eine porige Struktur unter Ausbildung von zur Oberfläche 11 hin offenen Hohlräumen - beispielhaft mit 12 bezeichnet - entstanden ist. Die Wirkung der Polyurethanschicht 10 ist die gleiche wie zu der Polyurethanschicht 7 gemäß Figur 2.

Das in Figur 4 gezeigte Ausführungsbeispiel zeigt eine Außenschicht 5, die aus einer Emulsion von Präpolymeren hergestellt worden ist. Diese Emulsion ist auf die Innenschicht 3 aufgetragen worden und dann elektronenstrahlgehärtet worden. Hierdurch sind einzelne, untereinander in Verbindung stehende Polymerteilchen - beispielhaft mit 13 bezeichnet - entstanden, zwischen denen sich Hohlräume-beispielhaft mit 14 bezeichnet - ausgebildet haben. Insgesamt ist auch hierdurch eine porige Struktur mit einer vergleichsweisen glatten Oberfläche 15 entstanden.

## Patentansprüche

1. Flüssigkeitsundurchlässiges Transferband für eine Papiermaschine mit einem Träger (2) und mit einer Beschichtung (3, 5) auf wenigstens einer Flachseite, **dadurch gekennzeichnet, daß** die Beschichtung eine Innenschicht (3) und eine dazu benachbarte Außenschicht (5) aufweist, wobei die Außenschicht (5) eine porige Struktur mit zur Außenseite (6, 11, 15) hin offenen Hohlräumen (8, 12, 14) aufweist.

2. Transferband nach Anspruch 1, **dadurch gekennzeichnet, daß** die Innenschicht (3) flüssigkeitsundurchlässig ist.

3. Transferband nach Anspruch 1 oder 2, **dadurch gekennzeichnet, daß** die Innenschicht (3) längs- und/oder druckelastisch ausgebildet ist.

4. Transferband nach einem der Ansprüche 1 bis 3, **dadurch gekennzeichnet, daß** der Träger (2) in Längsrichtung einen spezifischen Modul von ≤ 70 N/tex hat.

5. Transferband nach Anspruch 4, **dadurch gekennzeichnet, daß** für den Träger Material verwendet wird, das bei Zugspannungen von 4 bis 8 daN pro cm Breite des Trägers (2) elastisch ist.

6. Transferband nach einem der Ansprüche 1 bis 5, **dadurch gekennzeichnet, daß** der Träger (2) ein Gewebe, Gewirke, Fadengelege oder ein Faservlies oder eine Kombination davon ist.

7. Transferband nach einem der Ansprüche 1 bis 6, **dadurch gekennzeichnet, daß** der Träger (2) wenigstens teilweise in die Innenschicht (3, 5) eingebettet ist.

8. Transferband nach einem der Ansprüche 1 bis 7, **dadurch gekennzeichnet, daß** die Innenschicht (3) aus natürlichem Gummi oder einem Elastomer, insbesondere Silikonelastomer, Polyurethan und/oder Polyesterelastomer besteht.

9. Transferband nach einem der Ansprüche 1 bis 8, **dadurch gekennzeichnet, daß** die Innenschicht (3) eine Härte zwischen 85 und 95 Shore A hat.

10. Transferband nach einem der Ansprüche 1 bis 9, **dadurch gekennzeichnet, daß** die Innenschicht anorganische Füllpartikel aufweist.

11. Transferband nach einem der Ansprüche 1 bis 10, **dadurch gekennzeichnet, daß** die Innenschicht (3) eine Dickentoleranz von maximal 100 µm hat.

12. Transferband nach einem der Ansprüche 1 bis 11, **dadurch gekennzeichnet, daß** die Außenschicht (5) aus Polyurethan und/oder Silikonelastomer und/oder Polyesterelastomer besteht.

13. Transferband nach einem der Ansprüche 1 bis 12, **dadurch gekennzeichnet, daß** die Hohlräume (8, 12, 14) in der Außenschicht (5) einen durchschnittlichen Durchmesser von ≤ 2 µm haben.

14. Transferband nach einem der Ansprüche 1 bis 13, **dadurch gekennzeichnet, daß** die Außenschicht (5) auf ihrer Oberfläche mit Nanopartikeln versehen ist.

15. Transferband nach Anspruch 14, **dadurch gekennzeichnet, daß** die Nanopartikel wenigstens teilweise aus SiO₂ bestehen.

16. Transferband nach Anspruch 14 oder 15, **dadurch gekennzeichnet, daß** die Nanopartikel Fluorkohlenstoffketten aufweisen.

17. Transferband nach einem der Ansprüche 1 bis 11, **dadurch gekennzeichnet, daß** die Außenschicht (5) aus einer elektronenstrahlgehärteten Präpolymeremulsion besteht.

18. Transferband nach einem der Ansprüche 1 bis 17, **dadurch gekennzeichnet, daß** die Außenschicht (5) außenseitig aus Materialien besteht, die Bereiche unterschiedlicher Hydrophilie bzw. Hydrophobie bilden.

19. Transferband nach einem der Anspsrüche 1 bis 18, **dadurch gekennzeichnet, daß** die Außenschicht eine Dicke von ≤ 3 mm und die Innenschicht eine Dicke von 1-3 mm haben.

## Claims

1. Liquid-impermeable transfer belt for a paper machine, having a substrate (2) and having a coating (3, 5) on at least one flat side, **characterized in that** the coating has an inner layer (3) and an outer layer (5), adjacent thereto, wherein the outer layer (5) has a porous structure having cavities (8, 12, 14) open toward the outer side (6, 11, 15).

2. Transfer belt as defined in Claim 1, **characterized in that** the inner layer (3) is impermeable to liquid.

3. Transfer belt as defined in Claim 1 or 2, **characterized in that** the inner layer (3) is configured in longitudinally and/or compressively elastic fashion.

4. Transfer belt as defined in one of Claims 1 through 3, **characterized in that** the substrate (2) has a specific modulus = 70 N/tex in the longitudinal direction.

5. Transfer belt as defined in Claim 4, **characterized in that** a material that is elastic in the presence of tensile stresses of 4 to 8 daN per cm of width of the substrate (2) is used for the substrate.

6. Transfer belt as defined in one of Claims 1 through 5, **characterized in that** the substrate is a woven fabric, knitted fabric, thread layer, or a fiber batt, or a combination thereof.

7. Transfer belt as defined in one of Claims 1 through 6, **characterized in that** the substrate (2) is at least partially embedded into the inner layer (3, 5).

8. Transfer belt as defined in one of Claims 1 through 7, **characterized in that** the inner layer is made of natural rubber or an elastomer, in particular silicone elastomer, polyurethane, and/or polyester elastomer.

9. Transfer belt as defined in one of Claims 1 through 8, **characterized in that** the inner layer (3) has a hardness between 85 and 95 Shore A.

10. Transfer belt as defined in one of Claims 1 through 9, **characterized in that** the inner layer has inorganic filler particles.

11. Transfer belt as defined in one of Claims 1 through 10, **characterized in that** the inner layer (3) has a thickness tolerance of max. 100 µm.

12. Transfer belt as defined in one of Claims 1 through 11, **characterized in that** the outer layer (5) is made of polyurethane and/or silicone elastomer and/or polyester elastomer.

13. Transfer belt as defined in one of Claims 1 through 12, **characterized in that** the cavities (8, 12, 14) in the outer layer (5) have an average diameter = 200 µm.

14. Transfer belt as defined in one of Claims 1 through 13, **characterized in that** the outer layer (5) is equipped on its surface with nanoparticles.

15. Transfer belt as defined in Claim 14, **characterized in that** the nanoparticles are made at least partially of SiO₂.

16. Transfer belt as defined in Claim 14 or 15, **characterized in that** the nanoparticles have fluorocarbon chains.

17. Transfer belt as defined in one of Claims 1 through 11, **characterized in that** the outer layer (5) is made of an electron beam-cured prepolymer emulsion.

18. Transfer belt as defined in one of Claims 1 through 17, **characterized in that** the outer layer (5) is made externally of materials that form regions of different hydrophilicity and hydrophobicity.

19. Transfer belt as defined in one of Claims 1 through 18, **characterized in that** the outer layer has a thickness = 3 mm and the inner layer a thickness of 1-3 mm.

## Revendications

1. Bande de transfert imperméable aux liquides pour une machine à papier avec un support (2) et avec un revêtement (3, 5) sur au moins un côté plat, **caractérisé en ce que** le revêtement comporte une couche intérieure (3) et une couche extérieure (5) adjacente à cette dernière, la couche extérieur (5) présentant une structure poreuse avec des cavités (8, 12, 14) ouvertes sur le côté extérieur (6, 11, 15).

2. Bande de transfert selon la revendication 1, **caractérisée en ce que** la couche intérieure (3) est imperméable aux liquides.

3. Bande de transfert selon la revendication 1 ou 2, **caractérisée en ce que** la couche intérieure (3) est conçue élastique dans le sens longitudinal et/ou élastique sous compression.

4. Bande de transfert selon l'une des revendications 1 à 3, **caractérisée en ce que** le support (2) a un module spécifique de ≤ 70 N/tex dans le sens longitudinal.

5. Bande de transfert selon la revendication 4, **caractérisée en ce que** l'on utilise pour le support une matière qui est élastique à des contraintes de traction comprises entre 4 et 8 daN par cm de largeur du support (2).

6. Bande de transfert selon l'une des revendications 1 à 5, **caractérisée en ce que** le support (2) est un tissu, un tissu à mailles, un tissu filé ou un non tissé ou une combinaison de ceux-ci.

7. Bande de transfert selon l'une des revendications 1 à 6, **caractérisée en ce que** le support (2) est incorporé au moins partiellement dans la couche intérieure (3, 5).

8. Bande de transfert selon l'une des revendications 1 à 7, **caractérisée en ce que** la couche intérieure (3) est constituée de caoutchouc naturel ou d'un élastomère, en particulier un élastomère de silicone, un polyuréthane et/ou un élastomère de polyester.

9. Bande de transfert selon l'une des revendications 1 à 8, **caractérisée en ce que** la couche intérieure (3) a une dureté comprise entre 85 et 95 Shore A.

10. Bande de transfert selon l'une des revendications 1 à 9, **caractérisée en ce que** la couche intérieure comporte des particules de charge inorganiques.

11. Bande de transfert selon l'une des revendications I à 8, **caractérisée en ce que** la couche intérieure (3) a une tolérance d'épaisseur maximale de 100 µm.

12. Bande de transfert selon l'une des revendications 1 à 11, **caractérisée en ce que** la couche extérieure (5) est constituée de polyuréthane et/ou d'un élastomère de silicone et/ou d'un élastomère de polyester.

13. Bande de transfert selon l'une des revendications 1 à 12, **caractérisée en ce que** les cavités (8, 12, 14) dans la couche extérieure (5) ont un diamètre moyen de ≤ 2 µm.

14. Bande de transfert selon l'une des revendications 1 à 13, **caractérisée en ce que** la couche extérieure (5) est pourvue de nanoparticules sur sa surface.

15. Bande de transfert selon la revendication 14, **caractérisée en ce que** les nanoparticules sont constituées au moins partiellement de SiO₂.

16. Bande de transfert selon la revendication 14 ou 15, **caractérisée en ce que** les nanoparticules comportent des chaînes d'hydrocarbures fluorés.

17. Bande de transfert selon l'une des revendications 1 à 11, **caractérisée en ce que** la couche extérieure (5) est constituée d'une émulsion de prépolymère durci par faisceaux électroniques.

18. Bande de transfert selon l'une des revendications 1 à 17, **caractérisée en ce que** la couche extérieure (5) est constituée, à l'extérieur, de matières qui forment des zones d'hydrophilie ou d'hydrophobie différente.

19. Bande de transfert selon l'une des revendications 1 à 18, **caractérisée en ce que** la couche extérieure a une épaisseur de ≤ 3 mm et la couche intérieure a une épaisseur comprise entre 1 et 3 mm.
